# EUROPÄISCHE PATENTSCHRIFT

(11) **EP 0 015 879 B1**
(45) Veröffentlichungstag und Bekanntmachung des Hinweises auf die Patenterteilung: **19.10.1983**
(21) Anmeldenummer: 80810076.2
(22) Anmeldetag: 03.03.1980
(51) Int. Cl.: G03C 5/54

(54) **Ein wasserdurchlässiges Bindemittel als Farbstoffbeizmittel aufweisende Empfangselemente und diese enthaltende photographische Materialien**
Receiving elements containing a water-permeable binder as dyestuff mordant, and photographic materials containing the same
Eléments récepteurs contenant un liant perméable à l'eau comme mordant pour colorants, et matériaux photographiques les contenant

(30) Priorität: 09.03.1979 GB 7908310; 12.10.1979 GB 7935517
(43) Veröffentlichungstag der Anmeldung: 17.09.1980
(73) Patentinhaber: CIBA-GEIGY AG, 4002 Basel (CH)
(72) Erfinder: Wright, Peter John, Ilford Essex (GB)

## Beschreibung

Die vorliegende Erfindung betrifft Empfangselemente für übertragene Farbstoffe, insbesondere kationische Farbstoffe.

Empfangselemente für übertragene Farbstoffe werden in der Photographie bei Farbstoffübertragungsverfahren durch Diffusion verwendet, wobei Farbstoffe in einer Schicht des photographischen Materials erzeugt werden und in eine Schicht eines Farbstoffempfangselements diffundieren, wo sie gebeizt werden. Bei einem solchen Verfahren wird der Farbstoff in einer Schicht des photographischen Materials bildweise erzeugt und diffundiert bildweise in das Empfangselement. Dort wird er unter Bildung eines Farbstoffbilds gebeizt. Bei einem solchen Verfahren kann das Empfangselement zunächst mit dem Rest des photographischen Materials verbunden und, nachdem das Farbstoffbild darin entstanden ist, davon trennbar sein. Ist das Empfangselement jedoch nicht mit dem Rest des photographischen Materials verbunden, so wird es bei der Verwendung mit diesem in flächenhafter Berührung gehalten, so daß der diffundierende Farbstoff aus dem photographischen Material in das Empfangselement diffundieren kann. Anschließend wird das Empfangselement vom photographischen Material getrennt.

Empfangselemente werden auch bei gewissen Farbstoffeinsaugeverfahren verwendet, bei denen ein Farbstoff bildweise, zum Beispiel über eine Bildschablone oder von einer Gelatinebildmatrix, auf ein Empfangselement übertragen wird. Ein solches Einsaugeverfahren läßt sich bei der Herstellung von Farbpositivfilmkopien anwenden.

Empfangselemente für Übertragungsverfahren durch Diffusion und auch Einsaugeverfahren enthalten üblicherweise einen Träger, auf den ein Farbstoffbeizmittel in einem Bindemittel gegossen ist. Die meisten bisher verwendeten Beizmittel sind in Wasser oder organischen Lösungsmitteln lösliche polymere Substanzen, die üblicherweise mit dem Bindemittel als Lösung gegossen werden. Die Verwendung von Polymeren in photographischen Materialien ist z. B. aus FR-A-2 367 099 und GB-A-1 466 600 bekannt. Die darin beschriebenen Polymeren, die durch Copolymerisation von 4 bzw. 3 verschiedenen Monomeren erhalten werden, verleihen dem Material, in das sie eingearbeitet sind, bessere Stabilität und wirken sich positiv auf die Empfindlichkeit und den Kontrast des Materials aus. Die Polymeren können in photographischen Materialien aber auch als Beizmittel für übertragene Farbstoffe verwendet werden. Die Bildung eines stabilen Farbstoff/Beizmittelkomplexes bei solchen Polymeren beruht auf elektrostatischer und hydrophober Bindung. Es handelt sich dabei üblicherweise um ionisch geladene Polymere komplizierter Struktur, die als Lösungspolymere hergestellt werden. Da das Polymer in der Farbstoffempfangsschicht des Empfangselements nicht diffundieren darf, müssen Lösungspolymere von genügend hohem Molekulargewicht hergestellt werden. Dabei sind jedoch Schwierigkeiten aufgetreten. Wird die Polymerisation bei Temperaturen über 80°C durchgeführt, um Material höheren Molekulargewichts zu erhalten, so vernetzt das Polymer in vielen Fällen und kann deshalb keine zum Gießen auf den Träger des Empfangselements geeignete echte Lösung bilden. Als Lösungspolymere zum Beizen kationischer Farbstoffe wären solche geeignet, die eine Sulfonat- oder Sulfatgruppe enthalten. Derartige Lösungspolymere werden jedoch zur Viskositätserhöhung in Gießmassen verwendet z. B. Natriumcellulosesulfat sowie Polymere wie in US Patentschrift 3 022 172 beschrieben. Wäßrige Lösungen solcher Lösungspolymeren besitzen somit eine so hohe Viskosität, daß sie zur Herstellung von Beizschichten nicht verwendbar sind.

Es wurde nur, :;:n zum Beizen von darauf übertragenen Farbstoffen verwendbares Empfangselement gefunden, welches keinen Gebrauch von Lösungspolymeren als Beizmittel macht.

Gegenstand vorliegender Erfindung ist demnach ein Empfangselement für übertragene Farbstoffe, welches aus einem Träger mit einer darauf gegossenen, ein wasserlösliches Bindemittel enthaltenden Beizschicht besteht, in welchem Teilchen eines anionisch geladenen, wasserunlöslichen Copolymeren dispergiert sind, das aus einem bei der Homopolymerisation ein wasserunlösliches Polymer liefernden Monomeren und einem eine Sulfonatgruppe enthaltenden, bei der Homopolymerisation ein wasserlösliches Polymer liefernden Monomeren hergestellt wird.

Als bei der Homopolymerisation ein wasserunlösliches Polymer liefernde Monomere werden Acryl-und Vinylmonomere bevorzugt.

Besonders geeignete Monomere sind Acrylmonomere der allgemeinen Formel sowie Vinylmonomere der allgemeinen Formel worin R_{I} Wasserstoff, Methyl oder Halogen, R₂ Alkyl oder Aryl und R₃ Aryl, Acyloxy oder Cyan ist.

Besonders bevorzugt werden die Monomeren, worin R₂ Alkyl mit 1 bis 5 Kohlenstoffatomen oder Phenyl und R₃ Phenyl, Acyloxy mit 1 bis 4 Kohlenstoffatomen oder Cyan ist und Rᵢ die oben angegebene Bedeutung hat.

Beispiele für besonders geeignete Monomere der Formeln (1) und (2) sind Styrol, Acrylnitril, Vinylacetat, Methylmethacrylat und Äthylacrylat.

Als eine Sulfonatgruppe enthaltende Monomere werden Acrylmonomere wegen ihrer leichten Copolymerisierbarkeit bevorzugt.

Besonders geeignete Monomere sind Acrylate bzw. Methacrylate der allgemeinen Formel worin R₄ Wasserstoff oder Methyl, Q ein zweiwertiger organischer Rest und M⁺ ein Alkali- oder Ammoniumkation ist.

Der zweiwertige organische Rest Q ist vorzugsweise eine Alkylengruppe mit 2 bis 6 Kohlenstoffatomen, die gegebenenfalls durch weitere zweiwertige Gruppen wie -0-, -S- oder ―NH― unterbrochen ist.

Weitere geeignete Monomere sind Acrylamide und Methacrylamide der allgemeinen Formel worin R₄, Q und M⁺ die oben angegebenen Bedeutungen haben.

Bevorzugte zweiwertige organische Reste sind Alkylengruppen und unterbrochene Alkylengruppen, beispielsweise: und

Zur Verwendung in der Beizschicht des erfindungsgemäßen Empfangselements geeignete Copolymere sind beispielsweise Copolymere aus Styrol und dem Natrium-2-Acrylamido-2-methylpro- pansulfonat, Styrol und Natriumvinylsulfonat, Acrylnitril und Natriumallylsulfonat sowie Styrol und 2-Natriumsulfoäthylmethacrylat.

Im allgemeinen sollten sich nicht mehr als 5 bis 20 Gew.-% des Copolymeren von dem die Sulfonatgruppe enthaltenden Monomeren ableiten; das entstehende Copolymer wäre sonst nicht mehr wasserunlöslich. Wasserunlöslich heißt hier, daß das Polymer zu weniger als 0,1 g/Liter Wasser bei 20° C löslich ist.

Als Bindemittel für das anionisch geladene Copolymer wird Gelatine bevorzugt.

Weitere geeignete wasserdurchlässige Bindemittel umfassen Casein, Albumin, Polyvinylalkohol, Polyacrylamid und Polyvinylpyrrolidon.

Die Copolymeren lassen sich unter Anwendung üblicher Initiatoren herstellen, beispielsweise 2,2'-Azobis-(2-methylpropionitril), 4,4'-Azobis-(4-cyanvaleriansäure), Kaliumpersulfat und Ammoniumpersulfat.

Das erfindungsgemäße Empfangselement ist bei einem photographischen Farbübertragungsverfahren durch Diffusion anwendbar. Dabei kann das Empfangselement einen zum photographischen Material gehörenden Teil darstellen, der mindestens eine lichtempfindliche Schicht einschließt. Üblicherweise wird das photogräphische Material belichtet, gegebenenfalls durch die Unterlage des Empfangselements hindurch, wenn diese transparent ist. Danach wird die Entwicklerlösung in das photographische Material eingebracht; diese entwickelt das photoempfindliche Material und bewirkt gleichzeitig eine bildweise Übertragung mindestens eines im photographischen Material freigesetzten diffusionsfähigen Farbstoffs. Dieser wandert zum Empfangselement, wo er in der Empfangsschicht durch das geladene Polymer gebeizt wird. Bei einigen Verfahren, wo ein solches photographisches Material verwendet wird, bleibt die Empfangsschicht mit dem Rest des photographischen Materials verbunden. Bei anderen Verfahren wird das Empfangselement nach Beizung des Farbstoffs vom Rest des photographischen Elements abgezogen. Bei weiteren Verfahren ist die Empfangsschicht nicht mit dem Rest des photographischen Materials verbunden, doch kann sie beispielsweise entlang einer Kante daran angefügt sein. Nach der bildweisen Belichtung des photographischen Materials wird das Empfangselement in flächenhafte Berührung mit dem Rest des photographischen Materials gebracht. Man läßt Entwicklerlösung eindringen, und es findet eine Übertragung mindestens eines Farbstoffs aus dem photoempfindlichen Teil des photographischen Materials in das Empfangselement statt. Nach beendeter Übertragung des Farbstoffs kann man das Empfangselement vom Rest des photographischen Materials entfernen.

Gegenstand der Erfindung sind somit weiterhin lichtempfindliche photographische Materialien, welche ein wie oben definiertes Empfangselement enthalten.

Das erfindungsgemäße Empfangselement ist auch bei einem Einsaugeübertragungsverfahren anwendbar, wo beispielsweise ein Gelatinereliefbild auf einer Matrix gebildet wird. Dieses Reliefbild wird mit einem kationischen Farbstoff angefärbt und die Matrix dann an das Empfangselement angedrückt, so daß sich die gefärbte Gelatine in flächenhafter Berührung mit der Empfangsschicht befindet. Der Farbstoff wird dabei auf die Empfangsschicht übertragen und dort gebeizt.

Verschiedene weitere Einsaugeverfahren, bei denen das erfindungsgemäße Empfangselement verwendbar ist, sind bekannt, einschließlich eines Verfahrens, bei dem der Farbstoff durch eine Schablone oder ein Siebdruckbild hindurch auf die Empfangsschicht übertragen wird.

Die erfindungsgemäßen Empfangselemente lassen sich bei jedem Übertragungsverfahren für kationische Farbstoffe anwenden, sogar die vollständige Einfärbung der Empfangsschicht ist möglich.

Um die das anionisch geladene Polymer enthaltende Schicht lichtdurchlässig zu machen, liegt die Teilchengröße des Polymeren vorzugsweise bei einem mittleren Durchmesser von 1 Mikron oder kleiner. Die Technik zur Herstellung von Teilchen solcher Größe ist in der Anstrich- und Pigmentindustrie wohlbekannt.

Die in der Beizschicht des erfindungsgemäßen Empfangselements verwendete feste Dispersion von anionisch geladenen Polymeren weist gegenüber der Verwendung von ähnlich eingesetzten Lösungspolymeren eine Reihe von Vorteilen auf. Beispielsweise kann man erheblich mehr Polymer als bei der Herstellung von Beizschichten unter Verwendung von Lösungspolymeren in die Beizschicht einarbeiten, weil Lösungspolymere beim Vermischen mit dem wasserdurchlässigen Bindemittel Gießmassen sehr hoher Viskosität ergeben, die schwer zu vergießen sind. Werden wasserunlösliche Beizmittel verwendet, so läßt sich gegebenenfalls von der Herstellung her im Polymermaterial vorhandenes niedermolekulares wasserlösliches Material auch recht leicht auswaschen. Dies stellt die höchste Substantivität des Polymeren im wasserdurchlässigen Bindemittel sicher, und diese Substantivität des Polymeren in der Beizschicht trägt dazu bei, maximale Farbstoffaufnahme und maximale Farbstoffdichte zu fördern.

Geeignete Empfangselemente enthalten, auf einem Träger gegossen, eine in Gelatine gegossene Polymerschicht, die 2 bis 50 Gew.-% Polymer, vorzugsweise 10-40% Polymer, enthält. 20-100 mg/dm² ist ein geeignetes Gelatinegießgewicht.

Der Träger für das Empfangselement kann eine Filmunterlage mit darauf gegossener, das geladene Polymer enthaltender Empfangsschicht oder eine Papierunterlage mit darauf gegossener Empfangsschicht sein. Jedoch ist jede andere, üblicherweise als photographischer Träger eingesetzte Unterlage verwendbar, zum Beispiel Glas. Soll das Empfangselement bei einem Einsaugeverfahren zur Erzielung einer künstlerischen Wirkung verwendet werden, so läßt sich irgendeine Art starrer Unterlage wie eine Metallplatte oder sogar Holz einsetzen. Es versteht sich, daß dabei eine oder mehrere Schichten zwischen der Empfangsschicht und der Unterlage, auf die sie gegossen ist, vorliegen können. Dabei kann es sich beispielsweise um Substrierschichten, Neutralisierschichten oder Zeitkontrollschichten handeln.

Zu den kationischen Farbstoffen, welche dazu dienen können, das Beizvermögen der erfindungsgemäßen Empfangselemente zu veranschaulichen, zählen Phenosafranin der Formel und weitere wohlbekannte kationische Farbstoffe der Formeln
Nachfolgend wird die Herstellung der erfindungsgemäß verwendeten Polymeren beschrieben.

### Herstellungsvorschrift 1

### Herstellung eines Copolymeren aus Natrium-2-Acrylamido-2-methylpropansulfonat und Styrol (im folgenden als Copolymer I bezeichnet)

Man löst 2-Acrylamido-2-methylpropansulfonsäure (5,0 g) und Styrol (45 g) in N,N-Dimethylformamid (150 ml) und gibt 0,3 g 2,2'-Azobis-(2-methylpropionitril) zu. Man erhitzt unter Stickstoff 24 Stunden auf 60°C, um die Polymerisation ablaufen zu lassen. Dann wird die Lösung zur Entfernung einer geringen Menge unlöslichen Materials filtriert und im Vakuum zur Trockne eingedampft. Der trockene. Feststoff wird durch Rühren in 500 ml n-NaOH suspendiert, um die copolymerisierte Sulfonsäure in ihr Natriumsalz zu überführen. Die feine Suspension wird abfiltriert und dann erneut in 500 ml destilliertem Wasser dispergiert und 1 Stunde gerührt. Zur Entfernung von unpolymerisierten Monomeren und homopolymerisiertem Sulfonat wiederholt man diesen Vorgang 5mal. Danach wird das Polymer im Vakuum über einem Trockenmittel getrocknet. Die Endausbeute zeigt, daß 99% der Monomeren zu Copolymeren abreagiert hat. Aus der Mikroelementaranalyse folgt, daß das Monomerenverhältnis im fertigen Copolymer dem im ursprünglichen Monomerengemisch gleich ist.

### Herstellungsvorschrift 2

### Herstellung eines Copolymeren aus Natrium-2-Sulfoäthyl-methacrylat und Styrol (im folgenden als Copolymer II bezeichnet)

Man löst 2-Sulfoäthylmethacrylat (10,0 g) und Styrol (40 g) in Dimethoxyäthan (185 ml) und gibt 0,5 g 2,2'-Azobis-(2-methylpropionitril) zu. Man erhitzt unter N₂ 24 Stunden auf 60°C. Gemäß Herstellungsvorschrift 1 wird die copolymerisierte Sulfonsäure in ihr Natriumsalz überführt und das Copolymer gereinigt. Man erzielt eine 90%ige Umsetzung der Monomeren in Polymer. Das Copolymer enthält 83% der berechneten Menge polymeres 2-Natriumsulfoäthylmethacrylat.

### Herstellungsvorschrift 3

### Herstellung eines Copolymeren aus 2-Acrylamido-2-methylpropansulfonat und Acrylnitril (im folgenden als Copolymer III bezeichnet)

Man löst 2-Acrylamido-2-methylpropansulfonsäure (10 g) und Acrylnitril (40 g) in 600 ml destilliertem Wasser und gibt 0,6 g Kaliumpersulfat und 0,3 g Natriummetabisulfit zu. Man erhitzt unter Stickstoff 3 Stunden auf 40°C, um die Polymerisation ablaufen zu lassen. Die Copolymersuspension wird gemäß Herstellungsvorschrift 1 abfiltriert und behandelt. Die Umsetzung von Monomer zu Polymer beträgt 85%. Das Polymer enthält 50% des theoretischen polymeren Natriumsalzes der 2-Acrylamido-2-me- thylpropansulfonsäure.

Die Copolymeren I, 11 und III sind sämtlich weitgehend wasserunlöslich; ihre Löslichkeit ist erheblich geringer als 0,05 g/Liter bei 20° C.

### Beispiel

In diesem Beispiel werden die Copolymeren I, und III geprüft.

Die festen Dispersionen der Copolymeren werden auf folgende Weise hergestellt:

Ein Topf mit kreisförmigem Boden wird teilweise mit Glaskugeln (von entsprechender Größe, um die erforderliche Teilchengröße zu ergeben), dem zu mahlenden festen Polymer (1,5 g), Netzmittel (0,02 g) und Wasser (25 ml) so gefüllt, daß die Glaskugeln von der Flüssigkeit bedeckt sind. Man rührt das Gemisch mehrere Stunden lang mit einem mechanischen Rührer. Die Größe der Dispersionsteilchen wird unter dem Mikroskop kontrolliert, bis sie als zufriedenstellend erachtet wird (z. B. kleiner als 1 Mikrometer mittlerer Durchmesser).

Die Güsse werden nach folgender Arbeitsweise untersucht:

Eine Donorschicht wird auf einen klaren Träger gegossen, getrocknet und über Nacht inkubiert. Die Schicht enthält:

Eine Beizschicht wird auf einen klaren Träger gegossen, getrocknet und über Nacht inkubiert. Diese Schicht enthält:

Das sichtbare Spektrum der Donorschicht wird aufgenommen. Der Empfangselementprüfstreifen wird durch ein 0,1 n-Schwefelsäurebad gezogen (Tränkungszeit ungefähr 28 Sekunden). Danach wird er mit dem trockenen Streifen der Donorschicht in Berührung gebracht und beide durch ein Walzenpaar geführt. Die Berührungszeit (ungefähr 2 Minuten) wird gemessen. Die beiden Schichten werden voneinander getrennt und getrocknet. Man mißt das sichtbare Spektrum des Farbstoffs in der Empfangsschicht.

Die Empfangsschicht wird 5 oder 6 Minutenlangin0,1 n-Schwefelsäure getränkt. Dann behandelt man sie mit saugfähigem Papier (»Löschpapier«), um überschüssige Säure zu entfernen, und trocknet sie anschließend. Das sichtbare Spektrum wird erneut gemessen.

Eine Untersuchung wurde vorgenommen, wobei man eine Empfangsschicht ohne Beizmittel mit der Donorschicht in Berührung brachte und wie oben beschrieben verarbeitete. Die Farbstoffaufnahme dieser Schicht betrug 50% und die Substantivität der Verbindung (5) 30%.

## Patentansprüche

1. Empfangselement für übertragene Farbstoffe, bestehend aus einem Träger mit einer darauf gegossenen, ein wasserdurchlässiges Bindemittel enthaltenden Beizschicht, in welchem Teilchen eines anionisch geladenen, wasserunlöslichen Copolymeren dispergiert sind, dadurch gekennzeichnet, daß man ein Copolymer aus
(a) einem bei der Homopolymerisation ein wasserunlösliches Polymer liefernden Monomeren und
(b) einem eine Sulfonatgruppe enthaltenden, bei der Homopolymerisation ein wasserlösliches Polymer liefernden Monomeren
verwendet.

2. Empfangselement nach Anspruch 1, dadurch gekennzeichnet, daß als wasserdurchlässiges Bindemittel Gelatine vorliegt.

3. Empfangselement nach Anspruch 1, dadurch gekennzeichnet, daß das bei der Homopolymerisation ein wasserunlösliches Polymer lieferndes Monomer ein Acrylmonomer der allgemeinen Formel oder ein Vinylmonomer der allgemeinen Formel ist, worin R, Wasserstoff, Methyl oder Halogen, R₂ Alkyl oder Aryl und R₃ Aryl, Acyloxy oder Cyan ist.

4. Empfangselement nach Anspruch 3, dadurch gekennzeichnet, daß R₂ Alkyl mit 1 bis 5 Kohlenstoffatomen oder Phenyl und R₃ Acyloxy mit 1 bis 4 Kohlenstoffatomen, Phenyl oder Cyan ist und R₁ die in Anspruch 3 angegebene Bedeutung hat.

5. Empfangselement nach Anspruch 4, dadurch gekennzeichnet, daß das bei der Homopolymerisation ein wasserunlösliches Polymer liefernde Monomer Styrol, Acrylnitril, Vinylacetat, Methylmethacrylat oder Äthylacrylat ist.

6. Empfangselement nach einem der Ansprüche 1 bis 5, dadurch gekennzeichnet, daß das eine Sulfonatgruppe enthaltende und bei der Homopolymerisation ein wasserlösliches Polymer liefernde Monomer ein Acrylat- bzw. Methacrylatmonomer der allgemeinen Formel ist, worin R₄ Wasserstoff oder Methyl, Q ein zweiwertiger organischer Rest und M⁺ ein Alkali- oder Ammoniumkation ist, oder ein Acrylamid- oder Methacrytamidmonomer der Formel worin R₄, Q und M⁺ die angegebenen Bedeutungen haben.

7. Empfangselement nach Anspruch 6, dadurch gekennzeichnet, daß Q eine Alkylengruppe mit 2 bis 6 Kohlenstoffatomen ist, die gegebenenfalls durch weitere zweiwertige Gruppen wie ―O―, ―S― oder - NH unterbrochen ist.

8. Empfangselement nach einem der Ansprüche 1 bis 7, dadurch gekennzeichnet, daß der Träger ein Film- oder Papierträger ist.

9. Empfangselement für übertragene Farbstoffe nach einem der Ansprüche 1 bis 8, dadurch gekennzeichnet, daß die Menge an fester Dispersion des Copolymeren im wasserdurchlässigen Bindemittel 2 bis 50 Gew.-% Copolymer, bezogen auf das Bindemittel, beträgt.

10. Empfangselement für übertragene Farbstoffe nach Anspruch 9, dadurch gekennzeichnet, daß die Menge an fester Dispersion des Copolymeren im wasserdurchlässigen Bindemittel 10 bis 40 Gew.-% Copolymer, bezogen auf das Bindemittel, beträgt.

11. Empfangselement nach einem der Ansprüche 1 bis 10, dadurch gekennzeichnet, daß es einen an das Polymer gebeizten, übertragenen Farbstoff enthält.

12. Photographisches Material dadurch gekennzeichnet, daß es mindestens eine lichtempfindliche Schicht und, in das photographische Material integriert, ein Empfangselement nach einem der Ansprüche 1 bis 11 enthält.

## Claims

1. A receiving element for transferred dyes which comprises a support having coated thereon a mordant layer containing a water-permeable binder in which are dispersed particles of an anionically charged, water-insoluble copolymer, the copolymer used consisting of
a) a monomer which when homopolymerised yields a water-insoluble polymer, and
b) a monomer which contains a sulfonate group and which when homopolymerised yields a water-soluble polymer.

2. A receiving element according to Claim 1, wherein the water-permeable binder is gelatin.

3. A receiving element according to Claim 1, wherein the monomer which when homopolymerisd yields a water-insoluble polymer is an acrylic monomer of the general formula or a vinyl monomer of the general formula in which R₁ is hydrogen, methyl or halogen, R₂ is alkyl or aryl, and R₃ is aryl, acyloxy or cyano.

4. A receiving element according to Claim 3, wherein R₂ is alkyl having 1 to 5 carbon atoms or it is phenyl, and R₃ is acyloxy having 1 to 4 carbon atoms, phenyl or cyano, and R₁ has the meaning defined in Claim 3.

5. A receiving element according to Claim 4, wherein the monomer which when homopolymerised yields a water-insoluble polymer is: styrene, acrylonitrile, vinyl acetate, methyl methacrylate or ethyl acrylate.

6. A receiving element according to any one of Claims 1 to 5, wherein the monomer which contains a sulfonate group and which when homopolymerised yields a water-soluble polymer is either an acrylate or methacrylate monomer of the general formula in which R₄ is hydrogen or methyl, Q is a bivalent organic radical, and M⁺ is an alkali metal or ammonium cation; or an acrylamide or methacrylamide monomer of the formula in which R4, Q and M⁺ have the meanings defined above.

7. A receiving element according to Claim 6, wherein Q is an alkylene group having 2 to 6 carbon atoms, which is optionally interrupted by further bivalent groups such as -O-, -S- or - NH.

8. A receiving element according to any one of Claims 1 to 7, wherein the carrier is a film base or a paper base.

9. A receiving element for transferred dyes according to any one of Claims 1 to 8, wherein the amount of solid dispersion of the copolymer in the water-permeable binder is 2 to 50% by weight, relative to the binder.

10. A receiving element for transferred dyes according to Claim 9, wherein the amount of solid dispersion of the copolymer in the water-permeable binder is from 10 to 40% by weight, relative to the binder.

11. A receiving element according to any one of Claims 1 to 10, which contains mordanted to the polymer a transferred dye.

12. Photographic material which comprises at least one light-sensitive layer and, integral with the photographic material, a receiving element according to any one of Claims 1 to 11.

## Revendications

1. Elément récepteur pour colorants transférés, constitué par un support comportant, appliquée par coulée, une couche de mordant contenant un liant perméable à l'eau, dans lequel sont dispersées des particules d'un copolymère insoluble.dans l'eau à charge anionique, caractérisé par le fait qu'on utilise un copolymère constitué
(a) par un monomère donnant par homopolymérisation un polymère insoluble dans l'eau, et
(b) par un monomère contenant un groupe sulfonate et donnant par homopolymérisation un polymère soluble dans l'eau.

2. Elément récepteur selon la revendication 1, caractérisé par le fait que la gélatine est présente comme liant perméable à l'eau.

3. Elément récepteur selon la revendication 1, caractérisé par le fait que le monomère, donnant par homopolymérisation un polymère insoluble dans l'eau, est un monomère acrylique ayant la formule générale: ou bien un monomère vinylique ayant la formule générale: dans lesquelles Rᵢ est de l'hydrogène, le groupe méthyle ou de l'halogène; R₂ est un groupe alkyle ou aryle, et R₃ est un groupe aryle, acyloxy ou cyano.

4. Elément récepteur selon la revendication 3, caractérisé par le fait que R₂ est un groupe alkyle ayant 1 à 5 atomes de carbone ou un groupe phényle, et R₃ est un groupe acyloxy ayant 1 à 4 atomes de carbone, un groupe phényle ou cyano, et Rᵢ a les significations données dans la revendication 3.

5. Elément récepteur selon la revendication 4, caractérisé par le fait que le monomère, donnant par homopolymérisation un polymère insoluble dans l'eau, est le styrène, l'acrylonitrile, l'acétate de vinyle, le méthacrylate de méthyle ou l'acrylate d'éthyle.

6. Elément récepteur selon l'une des revendications 1 à 5, caractérisé par le fait que le monomère, contenant un groupe sulfonate et donnant par homopolymérisation un polymère soluble dans l'eau, est un monomère acrylique ou méthacrylique ayant la formule générale: dans laquelle R₄ est de l'hydrogène ou le groupe méthyle; Qest un reste organique divalent, et M⁺ est un cation alcalin ou ammonium, ou bien un monomère acrylamide ou méthacrylamide ayant la formule: dans laquelle R₄, Q et M⁺ ont les significations indiquées.

7. Elément récepteur selon la revendication 6, caractérisé par le fait que Q est un groupe alkylène ayant 2 à 6 atomes de carbone, qui est interrompu éventuellement par d'autres groupes divalents comme ―O―,―S― ou -NH-.

8. Elément récepteur selon l'une des revendications 1 à 7, caractérisé par le fait que le support est un support de film ou un support en papier.

9. Elément récepteur pour colorants transférés selon l'une des revendications 1 à 8, caractérisé par le fait que la quantité de dispersion solide du copolymère dans le liant perméable à l'eau représente 2 à 50% en poids de copolymère rapportés au liant.

10. Elément récepteur pour colorants transférés selon la revendication 9, caractérisé par le fait que la quantité de dispersion solide du copolymère dans le liant perméable à l'eau représente 10 à 40% en poids de copolymère, rapportés au liant.

11. Elément récepteur selon l'une des revendications 1 à 10, caractérisé par le fait qu'il contient un colorant transféré, fixé par mordançage sur le polymère.

12. Matériau photographique, caractérisé par le fait qu'il contient au moins une couche photosensible et, intégré dans le matériau photographique, un élément récepteur selon l'une des revendications 1 à 11.
